# EUROPÄISCHE PATENTANMELDUNG

(11) **EP 4 752 271 A1**
(43) Veröffentlichungstag der Anmeldung: **03.06.2026**
(21) Anmeldenummer: 25170306.2
(22) Anmeldetag: 14.04.2025
(51) Int. Cl.: D04H 1/4382, C11D 17/04, D04H 1/492, D04H 1/587, D04H 1/64, D04H 3/016, D04H 3/11

(54) **REINIGUNGSTUCH**

(30) Priorität: 28.11.2024 EP 24216087
(71) Anmelder: Carl Freudenberg KG, 69469 Weinheim (DE)
(72) Erfinder: EISENHUT, Andreas, 82049 Pullach (DE); ABDELWAHED, Boutheina, Raleigh 27603 North Carolina (US); DUNKEL, Jörg, 69115 Heidelberg (DE); RIEGER, Christoph, 69198 Schriesheim (DE); GLEICH, Thorsten, 64689 Grasellenbach (DE)

(57) **Zusammenfassung**

Die Erfindung betrifft ein Reinigungstuch, umfassend ein als Vliesstoff ausgebildetes textiles Trägermaterial und eine Polyvinylformal enthaltende Imprägnierung, wobei das textile Trägermaterial auf mindestens einer Oberfläche, vorzugsweise auf beiden Oberflächen, Mikrofasern umfasst, und wobei das Reinigungstuch, bezogen auf das Gesamtgewicht des Reinigungstuches, 45 bis 90 Gew.-% an textilem Trägermaterial und 10 bis 55 Gew.-%, Polyvinylformal umfasst.

## Beschreibung

### Technisches Gebiet

Textilphysikalische Eigenschaften von Reinigungstüchern können über die chemischen und textilphysikalischen Eigenschaften der sie bildenden Fasern oder Filamente gesteuert werden. Dabei werden die Faser- oder Filamentrohstoffe nach den gewünschten chemischen oder physikalischen Eigenschaften ausgewählt, zum Beispiel hinsichtlich ihrer Einfärbbarkeit, chemischen Resistenz, ihrer Thermoformbarkeit, ihrer Schmutzaufnahme- oder ihres Adsorptionsvermögens. Die Modul- und Kraftdehnungs-Eigenschaften der Fasern oder Filamente sind u. a. von den Werkstoffeigenschaften abhängig, die durch die Wahl des Kristallisations- und/oder Orientierungsgrades und die Querschnitts-Geometrie gesteuert werden können, um die Biegesteifigkeit, die Kraftaufnahme oder die spezifischen Oberflächen der einzelnen Fasern oder Filamente zu beeinflussen.

Für viele Anwendungszwecke müssen Reinigungstücher einer Vielzahl von Anforderungen entsprechen, die oftmals schwer miteinander in Einklang zu bringen sind. So sollen beispielsweise Mikrofaservliesstoffe sowohl eine hohe Lebensdauer aufweisen als auch eine gute Handhabbarkeit, insbesondere beim Tränken, Auswringen und Wischen, eine gute Reinigungseffizienz, eine gute Beständigkeit gegen mechanische Abnutzung und/oder einen bestimmten Wasserhaushalt bieten.

### Stand der Technik

Eine Möglichkeit verschiedene Eigenschaften in einem Reinigungstuch zu vereinigen besteht darin, bei gewählter Art der Herstellung der Flächenware (zum Beispiel als Web- oder Strickware oder als Vliesstoff) verschiedene Faserarten miteinander zu kombinieren. So zeigen Gewebe, Gestricke oder Gewirke, welche dickere Fasern in Kombination mit Mikrofasern enthalten, eine gute Haltbarkeit sowie zumindest zu Beginn zufrieden stellende Gebrauchseigenschaften. Nachteilig an diesen Flächengebilden ist jedoch, dass sie in der Herstellung aufwändiger sind als Vliesstoffe. Dazu kommt, dass insbesondere Gestricke ein unzureichendes Rückhaltevermögen für Mikrofasern aufweisen. So wurde gefunden, dass nach etwa 400 Industriewaschzyklen (gemäß DIN EN ISO 155797) die Mikrofaseranteile nahezu vollständig entfernt sind. Dies spiegelt sich in einer deutlichen Verschlechterung der Gebrauchseigenschaften, wie Handhabbarkeit, Hautsensorik, Reinigungseffizienz beziehungsweise Wasserhaushalt wieder.

Vliesstoffe, die Mikrofasern enthalten, sind verglichen mit Geweben, Gestricken oder Gewirken deutlich einfacher herzustellen. Vliesstoffe sind Gebilde aus Fasern begrenzter Länge (Stapelfasern), Filamenten (Endlosfasern) oder geschnittenen Garnen jeglicher Art und jeglichen Ursprungs, die auf irgendeine Weise zu einem Vlies (einem Faserflor) zusammengefügt und auf irgendeine Weise miteinander verbunden worden sind. Mikrofaservliesstoffe weisen grundsätzlich hervorragende Eigenschaften bei der Entfernung von Schmutzen und bei Aufnahme und Abgabe von Flüssigkeiten, insbesondere von Wasser, auf. An den bekannten Mikrofaservliesstoffen, ist jedoch nachteilig, dass ihre Haltbarkeit, insbesondere bei oftmaligem Waschen in Industriewaschzyklen, begrenzt ist, was sich beispielsweise in einer nach etwa 200 Industriewaschzyklen auftretenden Lochbildung in den Vliesstoffen widerspiegelt. Für Anwendungen in der professionellen Reinigung bedeuten diese 200 Waschzyklen bei zum Beispiel täglicher desinfizierender Wäsche eine Lebensdauer von unter einem Jahr.

Durch ein Erhöhen des Anteils an dickeren Fasern kann die Haltbarkeit der Vliesstoffe theoretisch verbessert werden, da die chemische und mechanische Stabilität der Einzelfasern, bzw. -filamente mit deren Dicke zunimmt. Dies geht jedoch auf Kosten der Gebrauchseigenschaften.

Eine Erhöhung des Anteils an dünnen Fasern führt erwartungsgemäß zu einer Verbesserung der Gebrauchseigenschaften, unter anderem durch eine verbesserte Wasseraufnahmen durch Erzeugen einer höheren Anzahl an Kapillar-Zwischenräumen und durch einen weicheren Griff durch die reduzierte Biegesteifigkeit der Einzelfaser. Derartige Flächengebilde erweisen sich jedoch als fragil, wenn man Weiterreißkraft, Pilling und vor allem Waschbarkeit, insbesondere Kochwaschbarkeit, mit herkömmlichen Textilien vergleicht. Vor allem die den Mikrofasern zuzuschreibenden Gebrauchseigenschaften verschlechtern sich deutlich mit der Zeit.

So wurde für einen PIE 16 Vliesstoff (70 % PET 0,2 dtex; 30 % PA6 0,1 dtex, gesplittet und wasserstrahlverfestigt) in einem Stresstest von 400 Waschzyklen nach DIN EN ISO 155797 gefunden, dass sich das Flächengewicht deutlich verringert hatte. Eine genauere Analyse ergab, dass der Polyamidanteil von ursprünglich 30 auf bis zu 10 Gewichtsprozent gesunken war während sich der PET-Anteil weniger stark reduzierte. Dieses Resultat war insofern überraschend, als bekanntermaßen PET von Basen, wie Waschlaugen, angegriffen wird, Polyamid jedoch nicht. Erklärbar ist das Ergebnis dadurch, dass die feineren Polyamid-Filamente im Mikrofilamentvliesstoff eher dem chemischen und mechanischen Stress in der Wäsche, sowie der hohen mechanischen Friktion beim Trocknen in Trommeln unterliegen und im Laufe der Zeit als Faserbruch abtransportiert werden. Dies könnte auch durch die geringere Faserdicke gegenüber Polyester bedingt sein.

Ein weiterer Weg, regelrecht gegensätzliche Eigenschaften miteinander in einem Flächengebilde zu vereinigen, besteht in der Herstellung von Kompositen aus zwei oder mehr Flächengebilden. Hierzu können die einzelnen Flächengebilde separat hergestellt und anschließend durch bekannte Fügeverfahren, wie Nähen, Kleben, Laminieren, miteinander verbunden werden.

Ebenfalls bekannt sind Mehrkomponenten-Spinnvliesstoffe, die einen Titergradienten aufweisen. So beschreibt die EP 1 619 283 A1 Mehrkomponenten-Spinnvliesstoffe, bestehend aus mindestens zwei zueinander Grenzflächen ausbildenden Polymeren, die mindestens einer Spinnvorrichtung mit einheitlichen Spinndüsenöffnungen entstammen und die hydrodynamisch verstreckt, flächenförmig abgelegt sowie entweder als Einzellagen oder als Mehrkomponenten-Verbund gemeinsam verfestigt sind.

Der Erfindung hier liegt die Aufgabe zu Grunde, ein Reinigungstuch zu entwickeln, welches gute mechanische Eigenschaften, insbesondere eine gute Dauerwaschbeständigkeit mit guten Gebrauchseigenschaften, einen guten thermophysiologischen Komfort, angenehme Hautsensorik und Optik, gutes Wassermanagement (Absorption und Wasserabgabe, bevorzugt gleichmäßig) sowie eine gute Reinigungseffizienz bietet.

Der Erfindung hier liegt zudem die Aufgabe zu Grunde, ein Reinigungstuch mit verbesserter Reinigungsleistung bereitzustellen. Der Erfindung hier liegt zudem die Aufgabe zu Grunde, ein Reinigungstuch mit geringem Pilling und Schrumpf bereitzustellen. Zusätzlich liegt der Erfindung die Aufgabe zu Grunde, ein Reinigungstuch mit verbesserter "Auswringbarkeit" und Drapierbarkeit bereitzustellen.

Schließlich liegt der Erfindung die Aufgabe zu Grunde, ein Reinigungstuch bereitzustellen, welches durch ein einfacheres Verfahren hergestellt werden kann.

### Darstellung der Erfindung

Diese Aufgaben wurden durch ein erfindungsgemäßes Reinigungstuch und ein erfindungsgemäßes Herstellungsverfahren gelöst.

Die Erfindung betrifft ein Reinigungstuch, umfassend ein als Vliesstoff ausgebildetes textiles Trägermaterial und eine Polyvinylformal enthaltende Imprägnierung, wobei das textile Trägermaterial auf mindestens einer Oberfläche, vorzugsweise auf beiden Oberflächen, Mikrofasern umfasst, und wobei das Reinigungstuch vorzugsweise eine Packungsdichte von 30 bis 1000 Kg/m³, bevorzugt 75 bis 500 Kg/m³, und stärker bevorzugt 100 bis 200 Kg/m³ aufweist, wie mittels des in der Beschreibung offenbarten Verfahrens bestimmt und wobei das Reinigungstuch, bezogen auf das Gesamtgewicht des Reinigungstuches, 45 bis 90 Gew.-% an textilem Trägermaterial und 10 bis 55 Gew.-%, Polyvinylformal umfasst. Sind auf beiden Seiten Mikrofasern enthalten, ist daran vorteilhaft, dass beide Seiten sehr gute Reinigungseigenschaften aufweisen.

Die Erfindung betrifft weiterhin ein Verfahren zur Herstellung eines solchen Reinigungstuchs.

Es wurde nun überraschend ermittelt, dass durch die Imprägnierung eines als Vliesstoff ausgebildeten textilen Trägermaterials mit Polyvinylformal, selbst bei vermeintlich fehlendem Porenvolumen (offenzellige Struktur), eine Polyvinylformal-Haftung gegeben ist und die Produkteigenschaften innovativ und vorteilhaft sind, wobei der Produktionsprozess vereinfacht wird.

Das erfindungsgemäße Reinigungstuch weist eine hervorragende Waschbeständigkeit auf. Dies ist insofern überraschend als bisher immer davon ausgegangen wurde, dass es für eine hohe Beständigkeit notwendig ist, dass eine PVA (Polyvinylalkohol)-Faser mit einer PVA-Lösung beschichtet, bzw. imprägniert wird. Durch die chemische Ähnlichkeit der beiden Materialien kommt es, auch durch die teilweise Anlösung der PVA-Oberfläche der Faser, zu einer guten chemischen und mechanischen Verbindung zwischen Faser und Mikroschaum. Praktische Versuche haben aber nun gezeigt, dass auch ein nicht-Polyvinylformal artiger Trägerstoff in Form eines Vliesstoffs eine gute und vor allem waschstabile Verbindung eingehen kann.

Vorteilhaft am Einsatz von Polyvinylformal ist ferner, dass es aufgrund der freien OH-Gruppen an sich besonders saugfähig ist. Die Hydrophilie des Polyvinylformal-Materials kann ferner gesteigert werden, wenn es in Form eines Mikroschaums eingesetzt wird. Dabei weist der der Mikroschaum vorzugsweise Porengrößen von weniger als 100µm auf. Dieses Material weist aufgrund der Feinporigkeit der Mikro-Schaumstruktur eine noch höhere Hydrophilie auf. Zusätzlich kann der Polyvinylformal Mikro-Schaum die Mikrofasern des textilen Trägermaterials weitgehend oder sogar vollständig umhüllen wodurch eine stabile mechanische Verbindung zwischen Trägermaterial und Beschichtung/Imprägnierung erreicht werden kann. Das ist insofern vorteilhaft, als der Polyvinylformal-Mikroschaum an der hydrophoben Mikrofaser des Trägermaterials eigentlich keine gute Anhaftung aufweist.

Die Vorteile der Verwendung einer Polyvinylformal-Imprägnierung bleiben bei der Verwendung eines als Vliesstoff ausgebildeten textilen Trägermaterials überraschend erhalten, wobei das textile Trägermaterial auf mindestens einer Oberfläche Mikrofasern umfasst.

Für das Reinigungstuch ergeben sich folgende vorteilhafte Eigenschaften:
- Hohe Waschbeständigkeit
- Überraschend gute Haftung der PVA-Beschichtung auf hydrophoben Polymerfasern
- Weniger Pilling nach dem Waschen aufgrund endloser Filamente, begrenzte Schrumpfung
- Hohe Zugfestigkeit durch endlose Filamente und gutes Elastizitätsverhältnis, stabile Kanten, kein Ultraschall-Kantenschneiden erforderlich
- Überraschend dichte Struktur und dennoch hohe Wasseraufnahmefähigkeit bei überlegener Haltbarkeit, grobe Fasern in der Mitte und feine Fasern an den Außenseiten
- Hervorragende Reinigungsleistung durch Mikrofaser, selbst bei beschichteter Oberfläche
- Verbesserte "Auswringbarkeit" und Drapierbarkeit
- Schneller trocknendes Produkt

Für das Herstellungsverfahren ergeben sich folgende Vorteile:
- Günstigere Versorgung, geringere Abhängigkeit von Nicht-EU-Ländern
- Einfache Materialhandhabung, stabiles Zwischenprodukt
- Das Basismaterial kann ohne zusätzliche Prozesschemikalien vorab gefärbt werden (verbesserte Farbübertragungseigenschaften)
- Es kann weniger PVA verwendet werden, ohne dass die Produktleistung beeinträchtigt wird, und dass daher eine schnellere Vernetzung möglich ist, was zu einem geringeren Rohstoffverbrauch, einer höheren Liniengeschwindigkeit und einem geringeren Energieverbrauch beim Trocknen führt

Das erfindungsgemäße Reinigungstuch weist bevorzugt eine Packungsdichte von 30 bis 1000 Kg/m³, bevorzugt 75 bis 500 Kg/m³, und stärker bevorzugt 100 bis 200 Kg/m³ auf. Die Packungsdichte ergibt sich aus dem Quotient von Flächengewicht und Dicke. Im experimentellen Teil weiter unten sind die Methoden zur Bestimmung des Flächengewichts und der Dicke angegeben.

Durch Reduktion der Packungsdichte kann das durchschnittliche Porenvolumen erhöht werden. Die geringere Packungsdichte ist in dieser bevorzugten Ausführungsform mitverantwortlich für die überraschenden Eigenschaften des erfindungsgemäßen Reinigungstuches.

Diese Packungsdichte kann durch übliche Verfahrensschritte eingestellt werden. Im Vergleich zum Stand der Technik kann die mechanische Verdichtung reduziert werden, die für solche Prozesse ein außergewöhnlicher Ansatz ist. Dadurch wird die Menge an groben Fasern sowie das Porenvolumen in der Mitte des Vliesstoffs erhöht (Dichteverteilung), was zu einer verbesserten Wasseraufnahme und Reinigungsleistung führt. Auch die Haptik und die Griffigkeit können durch angepasste Prozessparameter sowie einen Blind-Erweichungsprozess angepasst werden. Durch die geringere Packungsdichte kann das als Vliesstoff ausgebildete textile Trägermaterial durch eine höhere Menge an Polyvinylformal imprägniert werden, was sich überraschend vorteilhaft auf die Eigenschaften des Reinigungstuches auswirkt.

Das erfindungsgemäße Reinigungstuch umfasst 45 bis 90 Gew.-%, bevorzugt 50 bis 85 Gew.-%, besonders bevorzugt 55 bis 80 Gew.-% an textilem Trägermaterial, bezogen auf das Gesamtgewicht des Reinigungstuches. Entsprechend umfasst das erfindungsgemäße Reinigungstuch 10 bis 55 Gew.-%, bevorzugt 15 bis 50 Gew.-%, besonders bevorzugt 20 bis 45 Gew.-% Polyvinylformal (Polyvinylformal), bezogen auf das Gesamtgewicht des Reinigungstuches. Das Gesamtgewicht des Reinigungstuches bezieht sich auf das mit Wasser gewaschene und danach vollständig getrocknete Reinigungstuch.

Bei der Verteilung der Anteile des textilen Trägermaterials und der Beschichtung/Imprägnierung mit Polyvinylformal hat sich gezeigt, dass durch entsprechende Wahl der Anteile von textilem Trägermaterial und Polyvinylformal Reinigungstücher erhalten werden können, bei denen der textile und weiche Griff des Trägermaterials zumindest teilweise erhalten bleibt obwohl der Polyvinylformal grundsätzlich im trockenen Zustand an Weichheit verliert und damit zu einem weitgehend biegeharten Reinigungstuch führt. Für einen weitgehend weichen Griff sind die oben definierte Anteile an Polyvinylformal optimal.

Falls der Vliesstoff nur auf einer Oberfläche Mikrofasern umfasst, liegt in einer bevorzugten Ausführungsform die Polyvinylformal enthaltende Imprägnierung auf der Seite der Mikrofasern vor. Vorzugsweise weist der Vliesstoff auf beiden Oberflächen Mikrofasern auf.

Das Trägermaterial kann mit einer vollflächigen Beschichtung, bzw. Imprägnierung versehen sein, wobei unter dem Begriff "vollflächige Beschichtung bzw. Imprägnierung" zu verstehen ist, dass der Abstand zwischen Bereichen, die mit Polyvinylformal versehen sind und Bereichen, die nicht mit Polyvinylformal versehen sind, im Mittel kleiner als 5 mm ist. Somit kann das Trägermaterial auch bei einer "vollflächigen Beschichtung", wie oben dargelegt, Bereiche aufweisen, die nicht mit einem Polyvinylformal versehen sind. Vorteilhaft an dieser Ausführungsform ist, dass die vollflächige Beschichtung, bzw. Imprägnierung das Trägermaterial verfestigt und somit seine Stabilität erhöht. Dazu kommt, dass aufgrund des hohen Anteils an hydrophilem Polyvinylformal zum Einen das Entfernen einer größeren Menge Flüssigkeit von einer zu reinigenden Oberfläche besonders gut bewerkstelligt werden kann. Zum Anderen wird dadurch ermöglicht, dass beim Wischvorgang nur ein dünner, gleichmäßiger Flüssigkeitsfilm auf der zu reinigenden Oberfläche zurück bleibt. Dies erlaubt insbesondere auf glänzenden Oberflächen eine streifenfreie Reinigung im Vergleich z.B. zu einem gewirkten, unbeschichteten Mikrofaserreinigungstuch.

Es ist denkbar, dass die Beschichtung bzw. Imprägnierung lediglich auf einer Seite des Reinigungstuchs vorliegt. Diese Ausgestaltung ist vorteilhaft, da in diesem Fall hydrophober Schmutz auf einfache Weise mit der nicht beschichteten hydrophoben Seite des Flächengebildes und hydrophiler Schmutz mit der beschichteten stärker hydrophilen Seite des Flächengebildes entfernt werden kann. Gemäß einer bevorzugten Ausführungsform der Erfindung liegt die Beschichtung, bzw. Imprägnierung jedoch auf beiden Seiten des Reinigungstuchs vor, da hierdurch die vorteilhaften Effekte der Erfindung besonders gut ausgenutzt werden können.

Gemäß einer Weiterbildung der Erfindung ist auf der mit dem Polyvinylformal beschichteten, bzw. imprägnierten Seite des textilen Trägermaterials ein Druckmuster aus Scheuermittel, beispielsweise polierenden Partikeln, aufgebracht. Die polierenden Partikel können beispielsweise durch Kieselerde gebildet sein. Durch diese Partikel ergibt sich ein Reinigungstuch mit einer leicht abrasiven Wirkung. Das Scheuermittel kann in einem einfachen Druckverfahren in vielfältigsten Varianten auf das textile Trägermaterial aufgebracht werden. Somit kann ein zusätzlicher Reinigungseffekt sowie eine dekorative Wirkung für die textile Struktur erzielt werden.

In einer Ausführungsform weist die Imprägnierung einen Anteil von mehr als 50 Gew.%, vorzugsweise mehr als 90 Gew.-% Polyvinylformal bezogen auf das Gesamtgewicht der Imprägnierung auf. In einer weiteren Ausführungsform besteht die Imprägnierung aus Polyvinylformal.

In einer Ausführungsform weist die Imprägnierung ein Flächengewicht von 10 bis 300 g/m², bevorzugt 20 bis 200 g/m², und stärker bevorzugt 25 bis 175 g/m² auf, bezogen auf getrocknete Imprägnierung.

In einer weiteren Ausführungsform weist das erfindungsgemäße Reinigungstuch zusätzlich zu der Polyvinylformal enthaltenden Imprägnierung eine Polyvinylformal enthaltende Beschichtung auf. In dieser Ausführungsform wird die Beschichtung als separater Schritt nach der Imprägnierung auf den Vliesstoff aufgetragen. Die Imprägnierung ist eine durchtränkende Behandlung Vliesstoffes. Beim Beschichten wird eine Schicht aufgetragen, ohne dass das Beschichtungsmittel in den Vliesstoff eindringt. Die Zusammensetzung des Imprägniermittels und des Beschichtungsmittels können voneinander abweichen.

Je nach Anwendungszweck kann das textile Trägermaterial pflegeleicht und/oder flammfest ausgerüstet sein. So können die Fasern aus Polymeren aufgebaut sein, die Additive, wie Farbpigmente, permanent wirkende Antistatika, Fungizide, Bakterizide, Akarizide und/oder die hydrophilen oder hydrophoben Eigenschaften beeinflussende Zusätze in Mengen bis zu 10 Gew.-%, enthalten.

Das textile Trägermaterial kann ferner farbige Fasern enthalten, wobei die Färbung der Mehrkomponenten-Endlosfilamente durch Spinnfärben vorgenommen werden kann. Das textile Trägermaterial des erfindungsgemäßen Reinigungstuchs umfasst auf mindestens einer Oberfläche Mikrofasern. Mikrofasern umfassen Stapelfasern und Endlosfasern.

In einer Ausführungsform des erfindungsgemäßen Reinigungstuchs sind die Mikrofasern als Mikrofilamente ausgebildet. Mikrofilamente sind Endlosfilamente.

In einer weiteren Ausführungsform des erfindungsgemäßen Reinigungstuchs handelt es sich bei den Mikrofasern um zumindest teilweise zu Elementarfasern gesplittete Verbundfasern. In einer weiteren bevorzugten Ausführungsform des erfindungsgemäßen Reinigungstuchs handelt es sich bei den Mikrofasern um zumindest teilweise zu Elementarfilamenten gesplittete Verbundfilamente.

In einer Ausführungsform umfassen die Verbundfasern oder Verbundfilamente zumindest zwei thermoplastische Polymere ausgewählt aus der Gruppe bestehend aus Polyacrylnitril, Polyamid, Polycarbonat, Polyester, Polyetheretherketon, Polyolefin, Polystyrol, Polyurethan und Polyvinylchlorid.

In einer Ausführungsform umfassen die Verbundfasern oder Verbundfilamente (i) Polyester und Polyamid, bevorzugt Polyethylenterephthalat in Kombination mit Polyamid 6 oder Polyamid 66, oder (ii) Polyolefin und Polyamid, bevorzugt Polypropylen in Kombination mit Polyamid 6 oder Polyamid 66.

In einer Ausführungsform umfassen die Verbundfasern oder Verbundfilamente 60 bis 80 Gew.% an Polyester und 20 bis 40 Gew.% an Polyamid, bevorzugt 65 bis 75 Gew.% an Polyester und 25 bis 35 Gew.% an Polyamid, bezogen auf das Gesamtgewicht der Verbundfasern bzw. Verbundfilamente.

In einer bevorzugten Ausführungsform umfassen die Verbundfasern oder Verbundfilamente 60 bis 80 Gew.% an Polyester, der mindestens zu 50 Gew.-% recycelt ist.

Recycelte Polymermaterialien können von "virgin" Polymermaterialien unterschieden werden. Geeignete Verfahren sind wie folgt:
1. Analyse der chemischen Zusammensetzung. Recycelte Polymere enthalten üblicherweise Verunreinigungen oder Additive, die typisch für recycelte Polymere sind.
2. Molekulargewichtsverteilung. Recycelte Materialien haben meist andere Molekulargewichtsverteilungen als virgin Materialien.

In einer Ausführungsform umfasst das textile Trägermaterial mehr als 60 Gew.-%, bevorzugt mehr als 70 Gew.-%, und stärker bevorzugt mehr als 80 Gew.-% an Mikrofasern, bezogen auf das trockene textile Trägermaterial, d.h. ohne eventuelle Feuchtehaltemittel.

Das Flächengewicht des textilen Trägermaterials ist nicht beschränkt. In einer Ausführungsform weist das textile Trägermaterial ein Flächengewicht von 50 bis 400 g/m², bevorzugt 80 bis 280 g/m², und stärker bevorzugt 100 bis 200 g/m² auf. Die Bestimmung des Flächengewichts ist unten im experimentellen Teil angegeben.

In einer Ausführungsform hat das erfindungsgemäße Reinigungstuch eine Dicke von 0,5 bis 2 mm, gemessen wie unten erläutert.

Das textile Trägermaterial des erfindungsgemäßen Reinigungstuchs ist als Vliesstoff ausgebildet. Beispiele von geeigneten Vliesstoffen sind mechanisch gebildete Vliese (die aus von Karden oder Krempeln abgenommenen Floren, die zu Vliesen übereinandergelegt werden, oder direkt von diesen Kardiermaschinen gebildet werden, z.B. Krempelvliese oder Trockenvliese, Kreuzlagevliese, Wirrlagevliese), aerodynamisch gebildete Vliese (die aus Fasern mittels eines Luftstromes auf einer luftdurchlässigen Unterlage gebildet werden, z.B. Trockenvliesstoffe, Schmelz-Blas-Vliese bzw. Meltblown-Vliesstoffe; Spinnvliesstoffe; Spinnvlies-Meltblownvlies-Spinnvliesstoffe), hydrodynamisch gebildete Vliese (z.B. Nass-Spinnvliesstoffe) und elektrostatisch gebildete Vliese (z.B. Feinstfaservliese oder Nanofaservliese).

In einer bevorzugten Ausführungsform handelt es sich bei dem Vliesstoff um einen Spinnvliesstoff. Spinnvliese werden aus Fasern, die aus durch Düsen hindurchtretende Polymerschmelzen ersponnen und mittels kalter Luft und/oder mechanisch verstreckt werden, durch unmittelbares Ablegen gebildet. Nach der Verfestigung werden sie als Spinnvliesstoffe bezeichnet. Die Begriffe Spunlaid-Vliese bzw. für die verfestigten Vliese Spunlaid- oder Spunbonded-Vliesstoffe sind im Gebrauch. Die Vliese bauen sich dabei ausschließlich aus Filamenten bzw. Endlosfasern auf.

In einer Ausführungsform bestehen der Vliesstoff und die Mikrofasern aus unterschiedlichen Materialien. In einer bevorzugten Ausführungsform bestehen der Vliesstoff und die Mikrofasern aus denselben Materialien.

In einer Ausführungsform des erfindungsgemäßen Reinigungstuchs umfasst der Vliesstoff zumindest eine erste Lage und eine zweite Lage, wobei sich der mittlere Titer der die zweite Lage ausbildenden Fasern vom mittleren Titer der die erste Lage ausbildenden Fasern unterscheidet, vorzugsweise wobei der mittlere Titer der die zweite Lage ausbildenden Fasern größer ist als der mittlere Titer der die erste Lage ausbildenden Fasern.

In einer Ausführungsform des erfindungsgemäßen Reinigungstuchs umfasst der Vliesstoff zumindest eine erste Lage, eine zweite Lage und eine dritte Lage, wobei die zweite Lage zwischen der ersten Lage und der dritten Lage angeordnet ist und sich der mittlere Titer der die zweite Lage ausbildenden Fasern vom mittleren Titer der die erste Lage und die dritte Lage ausbildenden Fasern unterscheidet.

In einer Ausführungsform des erfindungsgemäßen Reinigungstuchs ist der mittlere Titer der die zweite Lage ausbildenden Fasern größer als der mittlere Titer der die erste Lage und die dritte Lage ausbildenden Fasern.

Diese Ausführungsformen werden nachfolgend näher erläutert. Die Ausführungen gelten für Filamente und Fasern gleich.

Gemäß einer Ausführungsform sind die Filamente der ersten Faserkomponente lagenübergreifend zumindest teilweise mit den Fasern der zweiten Faserkomponente verschlungen ("Tentakeleffekt"). Dieser Effekt kann beispielsweise dadurch erzielt werden, dass zunächst ein Lagenverbund ABA oder auch größere Lagenverbunde, beispielsweise ein Lagenverbund ABABA aus zunächst noch unverfestigten bzw. lediglich vorverfestigten Vliesen der ersten und zweiten Faserkomponenten gebildet wird und anschließend ein Splittungs- bzw. Verfestigungsschritt für den gesamten Lagenverbund durchgeführt wird.

Bei dieser Vorgehensweise werden die beim Splitten erhaltenen feinen Filamente oder Fasern der ersten Faserkomponente in Z-Richtung, d.h. in Richtung des Querschnitts des Vliesstoffs, verteilt. Diese Verteilung kann mehrere Lagen umfassen und führt zu einer besonders intensiven Verbindung der einzelnen Lagen. Praktische Versuche haben ergeben, dass die Elementarfilamente umso weiter in die anderen Lagen transportiert werden je feiner sie sind.

Gemäß einer bevorzugten Ausführungsform weist die erste Faserkomponente schmelzgesponnene und zu einem Vlies abgelegte Verbundfilamente auf. Unter dem Begriff Filamente werden erfindungsgemäß Fasern verstanden, die im Unterschied zu Stapelfasern eine theoretisch unbegrenzte Länge haben. Verbundfilamente bestehen aus mindestens zwei Elementar-Filamenten und können durch gebräuchliche Splittverfahren, wie beispielsweise Wasserstrahlvernadeln, in Elementarfilamente gespalten und verfestigt werden. Die Verbundfilamente der ersten Faserkomponente sind bevorzugt zumindest zum Teil in Elementarfilamente gespalten. Dabei beträgt der Splitgrad vorteilhafterweise mehr als 80 % noch bevorzugter mehr als 90 % und insbesondere 100%.

Um einen ausreichenden Stabilisierungseffekt zu erzielen ist es von Vorteil, wenn der Anteil der Elementarfilamente der ersten Faserkomponente, bezogen auf das Gesamtgewicht des Vliesstoffs und als Summenwert über alle Verbundlagen hinweg mindestens 20 Gew.-% beträgt. Praktische Versuche haben ergeben, dass eine besonders hohe Waschfestigkeit in Kombination mit guten Gebrauchseigenschaften erzeugt werden kann, wenn der Anteil dieser Elementarfilamente von 20 Gew.-% bis 60 Gew.-%, insbesondere von 30 Gew.- % bis 50 Gew.-%, bezogen auf das Gesamtgewicht des Vliesstoffs beträgt.

In Bezug auf die einzelnen Lagen des Vliesstoffs ist es von Vorteil, wenn der Anteil der Elementarfilamente der ersten Faserkomponente in der jeweiligen Lage A, beispielsweise in einer äußeren Lage A oder in einer innen liegenden Lage A von 80 Gew.% bis 100 Gew.%, vorzugsweise von 90 Gew.% bis 100 Gew.%, insbesondere 100 Gew.%, jeweils bezogen auf das Gesamtgewicht der Lage A, beträgt.

Im Hinblick auf die Dauergebrauchseigenschaften (Pilling, Abrasion und Waschbeständigkeit) ist es dabei von Vorteil, wenn mindestens eine äußere Lage vorteilhafterweise aber beide äußeren Lagen des Vliesstoffs von den Lagen A gebildet werden.

Grundsätzlich ist denkbar, dass die jeweiligen Lagen A neben der ersten Faserkomponente noch weitere Fasern enthalten. Besonders gute Gebrauchseigenschaften werden jedoch erhalten, wenn zumindest die äußeren Lagen A vollständig aus Elementarfilamenten der ersten Faserkomponente bestehen.

Vorteilhaft an der Verwendung von Verbundfilamenten als Ausgangsmaterial zur Herstellung der Elementarfilamente ist, dass der Titer der aus ihnen erzeugten Elementarfilamente auf einfache Weise durch Variation der Anzahl der in den Verbundfilamenten enthaltenen Elementarfilamente eingestellt werden kann. Hierbei kann der Titer der Verbundfilamente konstant bleiben, was prozesstechnisch von Vorteil ist. Weiter vorteilhaft an der Verwendung der Verbundfilamente ist, dass zusätzlich durch Variation des Splittgrads der Verbundfilamente auf einfache Weise das Verhältnis an dickeren und dünneren Filamenten im Vliesstoff gesteuert werden kann.

Praktische Versuche haben gezeigt, dass Vliesstoffe mit einer besonders hohen Waschfestigkeit in Kombination mit guten Gebrauchseigenschaften erhalten werden können, wenn der mittlere Titer der Elementarfilamente der ersten Faserkomponente zwischen 0,01-0,1 dtex, insbesondere von 0,03 dtex bis 0,06 dtex beträgt. Elementarfilamente mit diesem Titer können beispielsweise erhalten werden durch Splitten von Verbundfilamenten mit einem Titer von 0.02 bis 6,4 dtex, vorzugsweise von 0,06 bis 3,8 dtex.

Die Elementarfilamente können dabei im Querschnitt kreissegmentförmig, neckig, oder multilobal ausgebildet sein.

Vorzugsweise ist der erfindungsgemäße Vliesstoff einer, bei dem die Verbundfilamente einen Querschnitt mit Orangenspalten-artiger oder auch "Pie" genannter Multisegment-Struktur aufweisen, wobei die Segmente verschiedene, alternierende, inkompatible Polymere, enthalten können. Ebenfalls geeignet sind Hollow-Pie Strukturen, die auch einen asymmetrisch axial verlaufenden Hohlraum aufweisen können. Pie-Strukturen, insbesondere Hollow-Pie Strukturen, können besonders leicht gesplitteten werden.

Im Hinblick auf die erste Faserkomponente weist die Orangenspalten- bzw. Kuchenstück-Anordnung (Pie-Anordnung) vorteilhafterweise 2, 4, 8, 16, 24, 32 oder 64 Segmente, besonders bevorzugt 16, 24 oder 32 Segmente, auf.

Der Anteil der ersten Faserkomponente im Vliesstoff beträgt vorzugsweise mindestens 40 Gew.-%, noch bevorzugter von 40 Gew.-% bis 60 Gew.-%, insbesondere von 45 Gew.-% bis 55 Gew.-%, jeweils bezogen auf das Gesamtgewicht des Vliesstoffs.

Um eine leichte Splittbarkeit zu erhalten ist es vorteilhaft, wenn die Verbundfilamente Filamente umfassen, die mindestens zwei thermoplastische Polymere enthalten. Vorzugsweise umfassen die Verbundfilamente mindestens zwei inkompatible Polymere. Unter inkompatiblen Polymeren sind solche Polymere zu verstehen, die in Kombination nicht, nur bedingt bzw. schwer klebende Paarungen ergeben. Ein solches Verbundfilament weist eine gute Spaltbarkeit in Elementarfilamente auf und bewirkt ein günstiges Verhältnis von Festigkeit zu Flächengewicht.

Als inkompatible Polymerpaare, werden vorzugsweise Polyolefine, Polyester, Polyamide und/oder Polyurethane in einer solchen Kombination eingesetzt, dass sich nicht, nur bedingt bzw. schwer klebende Paarungen ergeben.

Die verwendeten Polymerpaare werden besonders bevorzugt ausgewählt aus Polymerpaaren mit mindestens einem Polyolefin und/oder mindestens einem Polyamid, bevorzugt mit Polyethylen, wie Polypropylen/ Polyethylen, Polyamide/ Polyethylen oder Polyethylenterepthalat/ Polyethylen, oder mit Polypropylen, wie Polypropylen/ Polyethylen, Polyamide/ Polypropylen oder Polyethylenterepthalat/ Polypropylen.

Ganz besonders bevorzugt werden Polymerpaare mit mindestens einem Polyester und/oder mindestens einem Polyamid.

Polymerpaare mit zumindest einem Polyamid oder mit zumindest einem Polyethylenterephthalat werden wegen deren bedingter Klebbarkeit bevorzugt und Polymerpaare mit zumindest einem Polyolefin werden wegen deren schwerer Klebbarkeit besonders bevorzugt verwendet.

Als besonders bevorzugte Komponenten haben sich Polyester, vorzugsweise Polyethylenterephthalat, Polymilchsäure und/oder Polybutylenterephthalat einerseits, Polyamid, vorzugsweise Polyamid 6, Polyamid 66, Polyamid 46, andererseits ggf. in Kombination mit einem oder mehreren weiteren zu den oben genannten Komponenten inkompatiblen Polymeren, vorzugsweise ausgewählt aus Polyolefinen als besonders zweckmäßig erwiesen. Diese Kombination weist eine hervorragende Spaltbarkeit auf. Ganz besonders bevorzugt ist die Kombination aus Polyethylenterephthalat und Polyamid 6 oder aus Polyethylenterephthalat und Polyamid 66.Der Anteil der zweiten Faserkomponente im Vliesstoff beträgt vorzugsweise mindestens 30 Gew.-%, vorzugsweise von 40 Gew.-% bis 60 Gew.-%, insbesondere von 45 Gew.-% bis 55 Gew.-%, jeweils bezogen auf das Gesamtgewicht des Vliesstoffs.

Denkbar ist, dass die jeweiligen Lagen B neben der zweiten Faserkomponente noch weitere Fasern enthalten. So enthalten die jeweiligen Lagen B vorteilhafterweise neben der zweiten Faserkomponente Fasern der ersten Faserkomponente. Diese können, beispielsweise beim Verfestigen und/oder Splitten, aus den Lagen A in die Lage B eingebracht worden sein. Hierdurch kann eine höhere Verschlingung der Lagen und somit eine höhere Festigkeit erhalten werden.

Die Art der Fasern der zweiten Faserkomponente ist grundsätzlich unkritisch, sofern sie einen Titer von 0,1 bis 3 dtex aufweisen. So können die Fasern der zweiten Faserkomponente ausgewählt sein aus der Gruppe bestehend aus Filamenten, Stapelfasern, Fäden, und/oder Garnen. Hierbei sind unter Stapelfasern im Unterschied zu Filamenten, die eine theoretisch unbegrenzte Länge aufweisen, Fasern mit einer begrenzten Länge, vorzugsweise von 20 mm bis 60 mm zu verstehen.

Die Fasern der zweiten Faserkomponente können aus den verschiedensten Materialien bestehen. Geeignet sind insbesondere Polymere, hierbei vor allem Kunststoffe, insbesondere die oben bereits in Bezug auf die erste Faserkomponente diskutierten Kunststoffe aber auch natürliche Materialien.

Die Auswahl der Fasern der zweiten Faserkomponente richtet sich zweckmäßigerweise nach den jeweiligen Anwendungsbereichen, in denen der Vliesstoff eingesetzt werden soll. Als für viele Anwendungszwecke geeignet haben sich Filamente erwiesen. Diese können als Monokomponentenfilamente und/oder Verbundfilamente vorliegen.

Vorzugsweise liegen die Fasern der zweiten Faserkomponente, wie die Filamente der ersten Faserkomponente, zumindest anteilig als Verbundfilamente vor und sind zumindest teilweise in Elementarfilamente gesplittet. In diesem Fall weist zumindest ein Teil dieser Elementarfilamente einen Titer von 0,1 bis 3 dtex auf. Ganz besonders bevorzugt weisen sämtliche dieser Elementarfilamente diesen Titer auf. Derartige Elementarfilamente können durch Splittung von Verbundfilamenten mit einem Titer von 0,2 bis 24 dtex erhalten werden.

Vorteilhaft an der Verwendung der Verbundfilamente ist auch hier, dass der Titer der einzelnen Elementarfilamente auf einfache Weise durch Variation der Anzahl der in den Verbundfilamenten enthaltenen Elementarfilamente eingestellt werden kann. Dazu kommt, dass durch Variation des Splittgrades das Verhältnis zwischen dickeren und dünneren Filamenten im Vliesstoff gesteuert werden kann. Praktische Versuche haben ergeben, dass bei einer Einstellung des Splittgrads der Verbundfilamente auf mindestens 60 %, noch bevorzugter auf mindestens 70 %, noch bevorzugter auf 80 % bis 100 % besonders gute Pillingeigenschaften erhalten werden können.

Ein weiterer Vorteil besteht darin, dass in dieser Ausführungsform eine Verfestigung des Vliesstoffs vorzugsweise durch eine gemeinsame Splittung beider Verbundfilamentkomponenten, beispielsweise durch Wasserstrahlverfestigung, erfolgen kann. Diese Vorgehensweise erlaubt eine besonders intensive schichtübergreifende Verschlingung der bei der Splittung gebildeten Elementar-Filamente, so dass der erhaltene Verbundvliesstoff eine besonders gute Dauerhaltbarkeit besitzt.

Art und Struktur der Verbundfilamente können derjenigen entsprechen, die oben für die erste Faserkomponente diskutiert wurde. Vorzugsweise bestehen die Verbundfilamente der zweiten Faserkomponente aus 2, 4, 8, 16 Elementar-Filamenten und besonders bevorzugt aus 4 oder 8 Elementarfilamenten.

Alternativ können die Fasern der zweiten Faserkomponente MonokomponentenFilamente und/oder ein Gemisch von Verbundfilamenten mit Monokomponenten-Filamenten sein.

Bevorzugt liegt der mittlere Titer der Filamente der ersten Faserkomponente deutlich unterhalb des mittleren Titers der Fasern der zweiten Faserkomponente. Praktische Versuche haben jedoch ergeben, dass es für die Einstellung von hoher Festigkeit und guten Gebrauchseigenschaften zweckmäßig ist, wenn die Fasern der zweiten Faserkomponente einen mittleren Titer aufweisen, der nicht mehr als das 30 fache, vorzugsweise nicht mehr als das Zehnfache des mittleren Titers der Filamente der ersten Faserkomponente beträgt.

Als besonders vorteilhaft hat sich erwiesen, wenn das Verhältnis des mittleren Filamenttiters der Filamente der zweiten Faserkomponente zu dem mittleren Filamenttiter der Filamente der ersten Faserkomponente von 6 bis 16, vorzugsweise von 8 bis 12, beträgt. Es hat sich gezeigt, dass Vliesstoffe mit einem solchen Verhältnis eine besonders hohe Delaminierungsresistenz aufweisen.

Wie bereits oben erläutert ist die alternierende Anordnung von Lagen aus Fasern mit großen und kleinen Fasertitern vorteilhaft. Besonders bevorzugt ist eine Anordnung, in der die Faserlagen mit großem Titer von Filamenten aus den Faserlagen mit kleinem Titer zumindest teilweise durchdrungen werden ("Tentakeleffekt"). Hierdurch kann ein maximaler Schutz der innen liegenden groben Filamente, die aufgrund ihrer geringeren Verschlingung untereinander eine geringe Stabilität aufweisen, von außen liegenden feinen Filamenten, die aufgrund ihres hohen Verschlingungsgrades mit sich selbst und mit den groben Filamenten eine gute Stabilität aufweisen, erzielt werden. Gleichzeitig werden die außen liegenden feinen Filamente, die auf Grund der geringeren mechanischen Festigkeit und Steifigkeit an sich eine höhere Pilling-Neigung aufweisen (Fasern können durch mechanische Beanspruchung einfacher aus dem Verbund gelöst werden), besser im Gesamtverbund des Vliesstoffes verankert werden. Dies kann insbesondere durch den oben genannten "Tentakeleffekt" erfolgen, der sie besser in die angrenzenden Lagen mit Filamenten größeren Titers einbindet.

Vor diesem Hintergrund ist von Vorteil, wenn zumindest ein Teil der Oberfläche des Vliesstoffs von den Elementarfilamenten mit einem Titer von weniger als 0,1 dtex gebildet wird. Dementsprechend wird vorteilhafterweise zumindest eine, vorzugsweise beide der Oberflächen des Vliesstoffs zumindest zu 50 %, vorzugsweise zu 60-100 % von den Elementarfilamenten mit einem Titer von weniger als 0,1 dtex gebildet. Die Struktur und Zusammensetzung der Oberfläche kann beispielsweise mittels REM Aufnahmen bestimmt werden.

Die Vorsehung der feinen Filamente an der Außenseite des Vliesstoffs hat den Vorteil, dass innenliegende Fäden oder Filamente jedweder Art, aber insbesondere die groben Fasern der zweiten Faserkomponente mechanisch stabilisiert werden können. Gleichzeitig zeichnet sich die Oberfläche des Vliesstoffs durch vorteilhafte Gebrauchseigenschaften sowie durch einen vorteilhaften Aspekt und Griff aus.

Die Ausbildung der alternierenden Anordnung grober und feiner Fasern im erfindungsgemäßen Verbundvliesstoff kann beispielsweise dadurch erfolgen, dass Lagen, die Filamente der ersten Faserkomponente enthalten und Lagen, die Filamente der zweiten Faserkomponente enthalten, separat hergestellt und in der gewünschten Anordnung miteinander verbunden werden. Die Verbindung der Lagen kann dabei durch bekannte Fügeverfahren, wie Nähen, Kleben, Laminieren, und/oder mechanisches Vernadeln erfolgen, wobei die einzelnen Lagen gegebenenfalls verfestigt werden. Besonders einfach erfolgt die Verbindung der Lagen im Rahmen einer Wasserstrahlverfestigung der im Vliesstoff enthaltenen Verbundfilamente. Dabei können die Lagen vor der Verbindung auch separat vorverfestigt werden.

Vorzugsweise sind sowohl die Fasern der ersten als auch der zweiten Faserkomponente Verbundfilamente, die zumindest teilweise zu Elementarfilamenten gesplittet sind. In diesem Fall erfolgt eine Verfestigung des Vliesstoffs vorzugsweise durch eine gemeinsame Splittung beider Verbundfilamentkomponenten. Dies kann beispielsweise dadurch erfolgen, dass zunächst ein Lagenverbund aus Vliesen der ersten und zweiten Faserkomponente gebildet werden und anschließend eine Verfestigung, beispielsweise mittels Wasserstrahlen, erfolgt. Diese Vorgehensweise erlaubt eine besonders intensive schichtübergreifende Verschlingung der bei der Splittung gebildeten Elementar-Filamente, so dass der erhaltene Verbundvliesstoff eine besonders gute Dauerhaltbarkeit besitzt.

Um einen hohen Verschlingungdgrad zu erhalten ist es zweckmäßig, wenn der Splittgrad, insbesondere der ersten Faserkomponente, möglichst hoch ist. Vor diesem Hintergrund beträgt der Anteil der jeweiligen Elementarfilamente der ersten oder zweiten Faserkomponente in den Lagen vorteilhafterweise mehr als 80 Gew. %, noch bevorzugter 85 bis 100 Gew. %.

In einer besonders bevorzugten Ausführungsform enthalten alle Lagen A zumindest teilweise gesplittete Pie 24-Filamente, Pie 32- Filamente und/oder Pie 64-Filamente. Denkbar ist ferner, dass sämtliche Lagen B zumindest teilweise gesplittete Pie 8-Filamente oder Pie 4-Filamente enthalten. Ebenfalls denkbar ist eine Anordnung, in der eine oder mehrere Lagen B Pie 8-Filamente enthalten und andere Lagen B Pie 16-Filamente und/oder Pie 4-Filamente.

Wie bereits oben erläutert hat es sich als besonders günstig erwiesen die Lagen so anzuordnen, dass sich die Lagen B, die die Fasern der zweiten Faserkomponente enthalten, im Inneren des Vliesstoffs befinden während die Lagen A, die die Filamente der ersten Faserkomponente enthalten, zumindest auf den Oberflächen des Vliesstoffs angeordnet sind. In dieser Anordnung können die außen liegenden Decklagen mit feinen Filamenten die innen liegenden Lagen überraschenderweise trotz ihrer feinen Titer und ihrer daraus resultierenden mechanischen Sensibilität effektiv schützen, was wie oben erläutert, zur Ausbildung eines besonders stabilen Schichtverbunds und guten Dauergebrauchseigenschaften führt.

Dieser Effekt lässt sich möglicherweise darauf zurückführen, dass die beim Splitten erhaltenen feinen Filamente beim Verfestigungschritt in Z-Richtung, d.h. in Richtung des Querschnitts des Vliesstoffs, verteilt werden. Diese Verteilung kann mehrere Lagen umfassen und führt zu einer besonders intensiven Verbindung der einzelnen Lagen. Praktische Versuche haben ergeben, dass die Elementarfilamente umso weiter in die angrenzenden Lagen hinein transportiert werden, je feiner sie sind.

Der erfindungsgemäße Vliesstoff enthält mindestens zwei Lagen A, die Filamente der ersten Faserkomponente enthalten, sowie mindestens eine Lage B, die Filamente der zweiten Faserkomponente enthält. Hierdurch wird die alternierende Basislagenfolge A-B-A erhalten. Wie bereits oben erläutert, kann durch die Einbindung der Lage B in das Innere des Schichtverbunds ein Verbundvliesstoff mit einer herausragenden Dauerbeständigkeit erhalten werden. Dadurch, dass die Außenseiten des Vliesstoffs durch die Lagen A gebildet werden, zeigt der Vliesstoff ferner sehr gute Gebrauchseigenschaften.

Die Basislagenfolge ABA einer Ausführungsform kann durch weitere alternierende Lagen A und B erweitert werden. Eine weitere bevorzugte Ausführungsform der Erfindung umfasst somit die Lagenfolgen: A(BA)nBA, mit n = 1 bis 20, vorzugsweise von n = 5 bis 15 und insbesondere von 8 bis 12. Beispiele für Lagenfolgen sind somit ABABABA, ABABABABA usw. Dabei ist denkbar, dass eine oder mehrere Lagen A mehrere Unter-Lagen A' und/oder eine oder mehrere Lagen B mehrere Unter-Lagen B' umfasst. Dabei kann der Titer der Fasern in den jeweiligen Unterlagen gleich sein oder voneinander abweichen. In einer Spinnanlage mit 15 Spinnpositionen wäre somit beispielsweise folgende Anordnung der Unter-Lagen A' und B' denkbar: A'A'B'B'B'A'B'B'B'A'B'B'B'A'A', was für den späteren Betrachter des Querschnitts ergibt A(BA)2BA.

Gemäß einer bevorzugten Ausführungsform der Erfindung werden in den Lagenfolgen die äußeren Lagen jeweils von den Lagen A gebildet. Ferner zeichnen sich die Lagenfolgen vorteilhafter Weise durch eine alternierende Anordnung der Lagen A und B aus. Wie oben erläutert jedoch ist ebenfalls denkbar, dass die Lagenfolge weitere, von A und B verschiedene, Lagen aufweist.

Als ebenfalls vorteilhaft hat sich erwiesen die Lagenfolge der Lagen A und B, sowie der gegebenenfalls vorhandenen weiteren Lagen im Vliesstoff so zu gestalten, dass sich ein symmetrischer Schichtaufbau ergibt. Diese Anordnung hat den Vorteil, dass ein besonders gleichmäßiges, seitensymmetrisches Eigenschaftsprofil erhalten werden kann.

Gemäß einer bevorzugten Ausführungsform der Erfindung weisen alle Lagen A und/oder B jeweils Fasern mit dem gleichen Fasertiter auf. Diese Ausführungsformen sind vorteilhaft, da sie eine besonders leichte Herstellung des Vliesstoffs ermöglichen. Gemäß einer alternativen bevorzugten Ausführungsform weisen jedoch verschiedene Lagen A (und/oder B) und/oder Unter-Lagen A' (und/oder B') Fasern mit verschiedenen Fasertitern auf. Hieran ist vorteilhaft, dass die Eigenschaften des Vliesstoffs sehr gezielt und seitenbezogen eingestellt werden können.

Der Vliesstoff kann auch weitere Lagen enthalten. Denkbar ist dabei, dass die weiteren Lagen als Verstärkungslagen, beispielsweise in Form eines Scrims ausgebildet sind und/oder dass sie Verstärkungsfilamente, Vliesstoffe, Gewebe, Gewirke und/oder Gelege umfassen. Bevorzugte Materialien zur Bildung der weiteren Lagen sind Kunststoffe, beispielsweise Polyester, und/oder Metalle. Dabei ist grundsätzlich denkbar, dass die weiteren Lagen die Außenlagen des Vliesstoffs bilden. Vorteilhafterweise sind die weiteren Lagen jedoch (gegebenenfalls zusätzlich) im Inneren des Vliesstoffs zwischen den Lagen A und B angeordnet.

Die zur Herstellung der Filamente des Vliesstoffs eingesetzten Polymere können zumindest ein Additiv, ausgewählt aus der Gruppe bestehend aus Farbpigmenten, Antistatika, Antimikrobia wie Kupfer, Silber, Gold, oder Hydrophilierungs- oder Hydrophobierungs -Additive in einer Menge von 150 ppm bis 10 Gew.%, enthalten. Die Verwendung der genannten Additive in den eingesetzten Polymeren gestattet die Anpassung an kundenspezifische Anforderungen.

Wie oben erläutert zeichnet sich das erfindungsgemäße Reinigungstuch durch hervorragende mechanische Eigenschaften aus. So ist das erfindungsgemäße Reinigungstuch gemäß einer bevorzugten Ausführungsform der Erfindung gekennzeichnet durch eine hohe Haltbarkeit. So konnte festgestellt werden, dass beispielhafte erfindungsgemäße Vliesstoffe auch nach 850 Industriewaschzyklen gemäß DIN EN ISO 155797 keine Löcher aufweisen.

Vorteilhafterweise ist der Vliesstoff ferner gekennzeichnet durch eine einfach einstellbare Weiterreisskraft gemäß DIN EN ISO 155797.

Des Weiteren zeichnet sich der erfindungsgemäße Vliesstoff durch einen gut einstellbaren Feuchtigkeitshaushalt aus. Der erfindungsgemäße Vliesstoff kann auf dem Fachmann bekannte Art und Weise hergestellt werden. Als besonders einfach hat sich ein Verfahren erwiesen, bei dem mindestens eine erste Faserlage umfassend Filamente der ersten Faserkomponente und mindestens eine zweite Faserlage umfassend Filamente der zweiten Faserkomponente hergestellt und miteinander verbunden werden.

In einer weiteren Ausführungsform des erfindungsgemäßen Reinigungstuchs weist das Reinigungstuch eine Wasseraufnahmekapazität von 200 bis 450%, bevorzugt 250 bis 400%, und stärker bevorzugt 275 bis 375% auf, wie mittels des in der Beschreibung offenbarten Verfahrens bestimmt.

In einer weiteren Ausführungsform des erfindungsgemäßen Reinigungstuchs weist das Reinigungstuch einen Schrumpf von weniger als 10.0%, bevorzugt weniger als 7.0%, und stärker bevorzugt weniger als 4.0% auf, wie mittels des in der Beschreibung offenbarten Verfahrens bestimmt.

In einer weiteren Ausführungsform des erfindungsgemäßen Reinigungstuchs weist das Reinigungstuch eine Pillingrate von 1 bis 3,5 auf, wie mittels des in der Beschreibung offenbarten Verfahrens bestimmt.

Ein weiterer Gegenstand der vorliegenden Erfindung umfasst ein Verfahren zur Herstellung des erfindungsgemäßen Reinigungstuches umfassend folgende Schritte:
(a) Bereitstellen eines als Vliesstoff ausgebildeten textilen Trägermaterials, wobei das textile Trägermaterial auf mindestens einer Oberfläche Mikrofasern umfasst,
(b) Imprägnieren des textilen Trägermaterials mit einer wässrigen Lösung von Polyvinylalkohol, um ein mit Polyvinylalkohol imprägniertes textiles Trägermaterial zu erzeugen, und
(c) Inkontaktbringen des mit Polyvinylalkohol imprägnierten textilen Trägermaterials mit Formaldehyd.

Stufe (a) umfasst dem Fachmann bekannte Herstellungsverfahren zur Bereitstellung von erfindungsgemäßen als Vliesstoff ausgebildeten textilen Trägermaterialien. Zunächst wird in Stufe (a) ein als Vliesstoff ausgebildetes textiles Trägermaterial nach an sich bekannter Art und Weise hergestellt und gegebenenfalls verfestigt. Werden als Ausgangsmaterial Multikomponentenfasern, insbesondere Multikomponentenendlosfilamente, eingesetzt, so können diese durch die mechanische Belastung bei der Verarbeitung zu einem Vliesstoff zu Mikrofasern gesplittet werden.

Denkbar ist aber auch, dass ein separater Splittungsschritt, beispielsweise durch Beaufschlagen mit Wasserstrahlen erfolgt.

Eine oben erläuterte Ausführungsform des als Vliesstoff ausgebildeten textilen Trägermaterials kann wie folgt hergestellt werden:
Zunächst werden die einzelnen Faserlagen separat ersponnen, zu einem Vlies abgelegt und gegebenenfalls, beispielsweise durch Vernadelung, vorverfestigt. Anschließend werden die Faserlagen miteinander verbunden.

Insbesondere im Hinblick auf die Lagen B, welche wie oben dargelegt vorteilhafterweise im Inneren des Vliesstoffs angeordnet werden, hat sich eine Vorverfestigung als zweckmäßig erwiesen, da hierdurch verhindert werden kann, dass Fasern der zweiten Faserkomponente an die Oberfläche des Verbundvliesstoffs gelangen.

Die Verbindung der einzelnen Lagen kann durch bekannte Fügeverfahren, wie Nähen, Kleben, Laminieren, Kalandrieren und/oder Nadeln herbeigeführt werden.

Besonders bevorzugt erfolgt die Verbindung der einzelnen Lagen jedoch dadurch, dass nach ihrer Herstellung alternierend Lagen mit Fasern der ersten Faserkomponente und Lagen mit Fasern der zweiten Faserkomponente aufeinander angeordnet werden und anschließend direkt beispielsweise mittels mechanischer Verfestigung und/oder Hydrofluidbehandlung verfestigt und gleichzeitig miteinander verbunden werden.

Durch eine Hydrofluidbehandlung kann der Vliesstoff von außen nach innen verfestigt, gegebenenfalls gesplittet und innig mit den innen liegenden gröberen Filamenten verflochten werden. Diese Vorgehensweise ermöglicht eine besonders wirksame Verwendung der Filamente mit geringem Filamenttiter, da die feinen Filamente sehr tief in den Vliesstoff transportiert werden und dort offensichtlich aufgrund ihrer Verschlingung zu einer besonders effektiven Stabilisierung des Verbunds führen "Tentakel-Effekt".

Die Verfestigung und Splittung der Faserlagen erfolgt vorteilhafterweise dadurch, dass der gegebenenfalls vorverfestigte Vliesstoff mindestens einmal auf jeder Seite mit Hochdruck-Fluidstrahlen, vorzugsweise mit Hochdruck-Wasserstrahlen beaufschlagt wird. Der erfindungsgemäße Vliesstoff kann dadurch die Optik einer textilen Oberfläche erhalten und der Splittungsgrad der Verbundfilamente auf mehr als 80 % eingestellt werden. Die Behandlung erfolgt vorzugsweise mittels Hochdruck-Fluidstrahlen, besonders bevorzugt mit Hochdruck-Wasserstrahlen mit einem Fluidstrahldruck von 80 bis 400 bar, vorzugsweise 85 bis 350 bar.

Denkbar ist auch, dass die Fasern der ersten und zweiten Faserkomponente einem einheitlichen Spinn- und/oder Ablegeprozess entstammen, gleichzeitig erzeugt und gemeinsam abgelegt werden. Hierzu können mindestens zwei Spinnstellen mit jeweils einheitlichen Spinndüsenöffnungen vorgesehen sein, die Verbundfilamente mit unterschiedlicher Elementar-Filament-Anzahl oder ein Gemisch aus Verbundfilamenten mit Monokomponentenfilamente in einer gemeinsamen Spinn- und Verstreckvorrichtung erzeugen. Diese Filamente können anschließend zu dem erfindungsgemäßen Vliesstoff abgelegt, sowie durch Hydrofluidbehandlung verfestigt und in die Elementarfilamente aufgespalten werden.

Damit wird der Vorteil erzielt, dass die Herstellung von Spinnvliesstoffen mit unterschiedlichen Filament-Titern nicht separat erfolgen muss und keine nachträgliche Vereinigung notwendig ist, um zu einem Mehrkomponenten-Spinnvliesstoff zu gelangen, der aus unterschiedlichen Filamenten mit unterschiedlichen Filament-Titern besteht.

Gemäß einer Ausführungsform der Erfindung sind mindestens drei, vorzugsweise mindestens 5, Reihen von Spinnköpfen mit jeweils einheitlichen Spinndüsenöffnungen vorgesehen, die Verbundfilamente mit unterschiedlicher Elementar-Filament-Anzahl oder ein Gemisch von Verbundfilamenten mit Monokomponenten-Filamenten in einer gemeinsamen Spinn- und Verstreckvorrichtung erzeugen. Alternativ kann auch mindestens eine Reihe mit entsprechend verschiedenen Spinndüsenöffnungen in einem Spinndüsenpaket (Vorhangspinnen) oder eine Vielzahl einzelner Spinndüsenpakete in einer so genannten traversierenden Ablage vorliegen.

Diese können anschließend zu einem Vlies abgelegt, sowie durch Hydrofluidbehandlung verfestigt und in die Elementarfilamente aufgespalten werden. Der Hydrofluidverfestigung kann ein mechanisches oder thermisches Vorverfestigungsverfahren vorgeschaltet sein. Gemäß dieser Ausführungsform können Vliesstoffe erhalten werden, die aus Lagen mit einem unterschiedlichen Filament-Titer bestehen und die dadurch textilphysikalische Eigenschaften in sich vereinen, die sonst nur durch das Verbinden separat hergestellter Lagen erzielbar sind.

Vorteilhafterweise wird das erfindungsgemäße Verfahren in der Weise weiter gebildet, dass die Reihenfolge der Spinnstellen in Bezug auf das Ablageband so gewählt wird, dass die oben beschriebenen Schichtstrukturen in einer Anordnung ABA, bzw. A(BA)nBA der Verbundlagen erhalten werden können.

Gemäß einer bevorzugten Ausführungsform der Erfindung wird die Reihenfolge der Spinnstellen in Bezug auf das Ablageband so gewählt, dass ein alternierender Titer der Filamente über die Dicke des Verbundvliesstoffs erzeugt wird.

Wie oben erläutert können die Verbundfilamente um die Trennung in die Elementarfilamente zu erleichtern, eine mittige Öffnung, insbesondere in Form eines rohrförmigen länglichen Hohlraums aufweisen, welcher in Bezug auf die Mittelachse der Verbundfilamente zentriert sein kann. Durch diese Anordnung lassen sich der enge Kontakt zwischen den Elementarfilamenten, welche durch die Innenwinkel der Spalten bzw. Kreisausschnitte gebildet werden, vor Trennung der Elementarfilamente, sowie der Kontakt in diesem Bereich von verschiedenen aus demselben Polymerstoff hergestellten Elementarfilamenten, verringern bzw. vermeiden.

Zur weiteren Verfestigung des Vliesstoff-Gefüges können die Verbundfilamente eine latente oder spontane Kräuselung aufweisen, welche sich aus einem asymmetrischen Aufbau der Elementarfilamente in Bezug auf deren Längsmittelachse ergibt, wobei diese Kräuselung gegebenenfalls durch eine asymmetrische, geometrische Ausgestaltung des Querschnitts der Verbundfilamente aktiviert oder verstärkt wird. Hierdurch kann der Vliesstoff mit einer hohen Dicke, einem niedrigen Modul und/oder einer multiaxialen Elastizität ausgestattet werden.

In einer Variante können die Verbundfilamente eine latente oder spontane Kräuselung aufweisen, welche auf eine Differenzierung der physikalischen Eigenschaften der die Elementarfilamente bildenden Polymerstoffe bei den die Verbundfilamente betreffenden Spinn-, Kühlungs- und/oder Streckungsvorgängen zurückzuführen ist, die zu Verdrehungen führt, welche durch interne unsymmetrische Belastungen in Bezug auf die Längsmittelachse der Verbundfilamente verursacht werden, wobei die Kräuselung gegebenenfalls durch eine asymmetrische, geometrische Ausgestaltung des Querschnitts der Verbundfilamente aktiviert oder verstärkt wird.

Die Verbundfilamente können eine latente Kräuselung aufweisen, welche durch eine thermische, mechanische oder chemische Behandlung vor Bildung des Verbundvliesstoffes aktiviert wird.

Die Kräuselung kann durch eine zusätzliche Behandlung vor Verfestigung des Vliesstoffs beispielsweise thermisch oder chemisch verstärkt werden. Die Verfestigung des erfindungsgemäßen Vlieses findet vorzugsweise durch Behandlung mit Hochdruck-Fluidstrahlen statt. So können die Elementarfilamente während oder nach der Teilung der Verbundfilamente mit einem mechanischen, überwiegend senkrecht zur Stoffebene wirkenden Mittel (Vernadelung, flüssige Druckstrahlen) stark verwickelt werden.

Die Filamente, insbesondere die Verbundfilamente, können beispielsweise durch mechanische und/oder pneumatische Ablenkung abgelegt werden, wobei mindestens zwei von diesen Ablenkungsarten kombiniert werden können, sowie durch Schleudern auf ein Endlos-Laufband und mechanisch durch Vernadelung oder durch die Wirkungvon flüssigen Druckstrahlen, welche mit festen (Mikro) Partikeln beaufschlagt sein können. Die Schritte der Verwickelung und Trennung der Verbundfilamente in Elementarfilamente können in ein und demselben Verfahrensschritt und mit ein und derselben Vorrichtung erfolgen, wobei die mehr oder weniger vollständige Trennung der Elementarfilamente mit einem zusätzlichen, mehr auf die Trennung gerichteten, Vorgang enden kann.

Die Festigkeit und der mechanische Widerstand des Vliesstoffs können ferner deutlich erhöht werden, wenn vorgesehen ist, dass die Elementarfilamente untereinander durch eine Thermofusion gebunden werden, welche eines oder mehrere von ihnen betrifft, vorzugsweise durch Warmkalandrierung mit geheizten, glatten oder gravierten Walzen, durch Durchziehen durch einen Heißluft-Tunnelofen, durch Durchziehen auf eine von heißer Luft durchströmte Trommel und/oder durch Aufträgen eines in einer Dispersion oder in einer Lösung enthaltenen oder pulverförmigen Bindemittels.

In einer Variante kann eine Verfestigung des Vlieses ebenfalls beispielsweise durch Warmkalandrierung vor jeglicher Trennung der einheitlichen Verbundfilamente in Elementarfilamente erfolgen, wobei die Trennung nach der Vliesverfestigung erfolgt.

Ferner kann das Vliesgefüge auch durch eine chemische Behandlung (wie sie beispielsweise in der französischen Patentschrift Nr. 2 546 536 der Anmelderin beschrieben ist) oder durch eine thermische Behandlung verfestigt werden, welche zu einer kontrollierten Schrumpfung, zumindest eines Teils der Elementarfilamente, nach deren gegebenenfalls erfolgter Trennung führt. Daraus ergibt sich eine Schrumpfung des Stoffs in Breit- und/oder in Längsrichtung.

Des Weiteren kann der Vliesstoff nach Verfestigung einer Bindung oder Veredelung chemischer Art unterzogen werden, wie beispielsweise einer AntiPilling-Behandlung, einer Hydrophilisierung oder Hydrophobisierung, einer antistatischen Behandlung, einer Behandlung zur Verbesserung der Feuerfestigkeit und/oder zur Veränderung der taktilen Eigenschaften oder des Glanzes, einer Behandlung mechanischer Art wie Aufrauen, Sanforisieren, Schmirgeln oder einer Behandlung im Tumbler und/oder einer Behandlung zur Veränderung des Aussehens wie Färben oder Bedrucken.

Praktische Versuche haben ergeben, dass ein Vliesstoff mit einer besonders homogenen Struktur erhalten werden kann, wenn das Vlies durch Beaufschlagung mit Temperatur und/oder Druck, vorzugsweise durch Kalandrieren bei einer Temperatur von 160 bis 220 °C, vorzugsweise 180- 200 C und/oder einem Liniendruck von 20 bis 80 N/mm vorverfestigt wird.

Vorteilhafterweise wird der erfindungsgemäße Vliesstoff zur Erhöhung seiner Abriebbeständigkeit noch einer Punktkalandierung unterzogen. Dazu wird der gesplittete und verfestigte Verbundvliesstoff durch beheizte Walzen geführt, von denen mindestens eine Walze Erhebungen aufweist, die zu einem punktuellen Verschmelzen der Filamente untereinander führen. Gemäß einer bevorzugten Ausführungsform der Erfindung werden die Verbundfilamente durch Spinnfärben eingefärbt.

Aufgrund seines guten Wasseraufnahmevermögens (Absorptionsvermögen) in Kombination mit seiner hervorragenden Waschhaltbarkeit eignet sich das erfindungsgemäße Reinigungstuch hervorragend für die Reinigung der verschiedensten Flächen. Besonders gute Ergebnisse werden dabei bei der Reinigung von glatten Flächen erzielt.

Wie oben erläutert kann das Reinigungstuch zusätzlich zu der Polyvinylformal enthaltenden Imprägnierung eine Polyvinylformal enthaltende Beschichtung aufweisen.

Bei den oben beschriebenen mehrlagigen Ausführungsformen kann die Polyvinylformal enthaltende Beschichtung auf der ersten und/oder dritten Lage angeordnet sein.

Bei der Ausführungsform, bei der der Vliesstoff zumindest eine erste Lage und eine zweite Lage umfasst, wobei sich der mittlere Titer der die zweite Lage ausbildenden Fasern vom mittleren Titer der die erste Lage ausbildenden Fasern unterscheidet, vorzugsweise wobei der mittlere Titer der die zweite Lage ausbildenden Fasern größer ist als der mittlere Titer der die erste Lage ausbildenden Fasern, können sowohl die Imprägnierung als auch die Beschichtung auf der ersten Lage angeordnet sein.

Bei der Ausführungsform, bei der der Vliesstoff zumindest eine erste Lage, eine zweite Lage und eine dritte Lage umfasst, wobei die zweite Lage zwischen der ersten Lage und der dritten Lage angeordnet ist und sich der mittlere Titer der die zweite Lage ausbildenden Fasern vom mittleren Titer der die erste Lage und die dritte Lage ausbildenden Fasern unterscheidet, wobei der mittlere Titer der die zweite Lage ausbildenden Fasern größer ist als der mittlere Titer der die erste Lage und die dritte Lage ausbildenden Fasern, können sowohl die Imprägnierung als auch die Beschichtung auf der ersten und/oder dritten Lage angeordnet sein.

Ein geeignetes Herstellungsverfahren ist beispielsweise in der WO 2015/124335 offenbart.

In einer allgemeinen Ausführungsform umfasst das Verfahren einen Schritt (a1), bei dem das als Vliesstoff ausgebildeten textile Trägermaterial verfestigt wird. Die Verfestigung ist ein Prozessschritt bei der Vliesstoffherstellung. Dabei wird der noch lockere Zusammenhalt des Faservlieses in ein oder mehreren Schritten zu einem festeren Verbund, dem Vliesstoff, weiterverarbeitet. Geeignete Verfahren sind thermische (Kalandrierung; Airthru), chemische (unter Verwendung von Bindemitteln) und mechanische Verfahren (Vernadelung; Wasserstrahlverfestigung). In einer Ausführungsform sind mechanische Verfahren, insbesondere Wasserstrahlverfestigung, befestigt. Bei der Wasserstrahlverfestigung werden Stapelfasern oder Filamente mit Hochdruckwasserstrahlen in alle drei Dimensionen umorientiert und miteinander verschlungen. Der Durchmesser der Löcher, aus denen die Wasserstrahlen kommen, beträgt in der Regel 0,1 mm, der Abstand zwischen zwei Löchern im Düsenstreifen 0,6 mm. Dabei werden Anordnungen mit ein- oder zweireihigen Düsenlöchern verwendet. Unter dem ungebundenen Vlies befindet sich eine Siebunterlage, durch die das Prozesswasser durchtritt. Diese Siebunterlage erhöht zugleich die Effizienz der Verwirbelung/der Verfestigung, indem die Wasserstrahlen teilweise reflektiert werden. Das Prozesswasser wird gefiltert und rezykliert, der Restwassergehalt im Vlies wird abgesaugt und getrocknet. Die textilen Eigenschaften des Vliesstoffs, z. B. Weichheit, sind vergleichbar mit denen konventionell hergestellter Textilien (Gewebe).

In einer bevorzugten Ausführungsform von Schritt (a1) ist der Vliesstoff erhalten durch Behandlung eines Verbundfasern enthaltenden Faserflors mittels Hochdruck-Fluidstrahlen, um die Verbundfasern zumindest teilweise zu Elementarfasern zu splitten und ein verfestigtes textiles Trägermaterial enthaltend Mikrofasern zu erzeugen. In einer bevorzugten Ausführungsform ist der Vliesstoff erhalten durch Behandlung eines Verbundfilamenten enthaltenden Faserflors mittels Hochdruck-Fluidstrahlen, um die Verbundfilamente zumindest teilweise zu Elementarffilamenten zu splitten und ein verfestigtes textiles Trägermaterial enthaltend Mikrofasern (hier: Mikrofilamenten) zu erzeugen.

In Schritt (b) wird PVA in Form einer wässrigen Lösung beispielsweise mit gängigen Aufbringungsmethoden, beispielsweise dem Foulardverfahren, einem Rakelverfahren, einem Sprühauftrag, einem Pflatschwerk, mit einer Schlitzdüse oder einer Breitschlitzdüse auf das textile Trägermaterial aufgebracht. Als besonders geeignet hat sich erwiesen das textile Trägermaterial mit einer wässrigen PVA Lösung zu imprägnieren. Überschüssiges PVA kann je nach erwünschter Beschichtung, bzw. Imprägnierungsdicke abgequetscht, abgerakelt, abgesaugt oder auf andere Weise abgetragen werden.

Schritt (c) umfasst das Inkontaktbringen des mit Polyvinylalkohol imprägnierten textilen Trägermaterials mit Formaldehyd. Dabei wird das so behandelte Trägermaterial vorzugsweise in eine wässrige Salzlösung und/oder -suspension, beispielsweise eine Natriumsulfatlösung, und anschließend in eine saure Formaldehydlösung eingebracht. In der wässrigen Salzlösung wird der PVA-Lösung das Wasser entzogen, das PVA koaguliert. In der sauren Formaldehydlösung wird das PVA zu Polyvinylformal vernetzt.

Gemäß einer vorteilhaften Ausführungsform enthält die wässrige PVA Lösung und/oder - Suspension noch weitere Zugabestoffe, wie z.B. Farbpigmente oder sonstige Additive oder Partikel, wie das o.g. Scheuermittel. Die PVA Lösung enthält vorzugsweise einen Feststoffanteil an PVA zwischen 1 und 10 Gewichts-%, bevorzugt zwischen 3 und 7 Gew.-%.

Es kann für die Reinigungsleistung von Vorteil sein, wenn die Imprägnierung das textile Trägermaterial nicht vollständig bedeckt, sondern Teilbereiche des Trägermaterials, z.B. von der Mittelebene abragende Schlaufen über die Imprägnierung hinaus ragen. Um dies zu erreichen kann im Herstellungsverfahren die Auftragsmenge an Polyvinylformal so eingestellt werden, dass lediglich ein Teil der Oberfläche des Reinigungstuches imprägniert wird. Dies kann erreicht werden durch a) entsprechende Dosierung der Imprägniermenge der PVA-Lösung (z.B. durch Tränken, Abquetschen und/oder Auftrag der PVA-Lösung über die gesamte Breite mithilfe von Walzen, Sprühköpfen etc. oder b) durch über die Fläche verteilten partiellen Auftrag der der PVA-Lösung ("Inseln") oder c) durch nachträgliches Abschleifen der auf den beiden Außenseiten des Reinigungstuches befindlichen Polyvinylformal Schaumschicht und damit verbundenen Freilegen des eingebetteten Trägermaterials.

Mit dem erfindungsgemäßen Verfahren kann auf einfache und hochproduktive Weise eine textile Struktur gefertigt werden, welche einseitig oder beidseitig eine Polyvinylformal-haltige Beschichtung, bzw. Imprägnierung aufweist. Die Polyvinylformal-haltige Imprägnierung kann in das textile Trägermaterial eindringen, wodurch sie fest in das textile Trägermaterial verankert wird.

In einer bevorzugten Ausführungsform der vorliegenden Erfindung wird das textile Trägermaterial zeitgleich und beidseitig auf einer Anlage beschichtet. Somit kann die Polyvinylformal-haltige Imprägnierung in einem Arbeitsgang auf das textile Trägermaterial aufgebracht werden, wodurch eine besonders hohe Effizienz in der Herstellung der textilen Struktur erreicht wird.

### Beispiele

### Messmethoden

### Flächengewicht

Das Flächengewicht des Reinigungstuchs wird gemäß DIN EN ISO 9073-1: 2023 bestimmt. Die Proben werden vor der Messung mit Wasser gewaschen und bis zur Gewichtskonstanz getrocknet. Hierdurch wird das Trockengewicht erhalten. Es wird ein Durchschnittswert aus 5 Proben desselben Testmaterials berechnet.

### Dicke

Die Dicke des Reinigungstuchs wird gemäß DIN EN ISO 9073-2: 1996 bestimmt (Messfläche: 25 cm2; Druck: 0,5 kPa). Es wird ein Durchschnittswert aus 5 Proben desselben Testmaterials berechnet. Die Dicke des Reinigungstuches erfolgt in einem im Bezug auf den Wassergehalt konditionierten Zustand und zwar mit einem Wassergehalt von 200 Gew.% bezogen auf das Trockengewicht des Reinigungstuchs. Das heißt, wenn beispielsweise das Trockengewicht des Reinigungstuch 10 g beträgt, wird das trockene Reinigungstuch mit 20 g Wasser befeuchtet, so dass die Probe für die Dickenmessung ein Gewicht von 30 g aufweist.

### Packungsdichte

Die Packungsdichte berechnet aus Quotient von Flächengewicht und Dicke.

### Schrumpf

Der Schrumpf wird nach Waschen bei 60°C bestimmt.

Vorbereitung der Probe:
Beschriften der Probe mit Maschinenrichtung (MDₘ₁) und Querrichtung (CDₘ₁). Markieren eines definierten Abschnitts in Maschinenrichtung und in Querrichtung einschließlich der Anfangs- und Endpunkte (d. h. 10 cm für jeden Wert). Notieren der Werte für MDₘ₁ und CDₘ₁.

### Durchführung des Tests:

Das Reinigungstuch wird 5x bei 60°C gewaschen (z.B. Miele PW 811; Buntwäsche 60°C). Der Schrumpf wird an der trockenen Probe berechnet. Um das Testmaterial in einen trockenen Zustand zu bringen, kann das gewaschene Testmaterial bei 40°C in einem Heißlufttrockenschrank getrocknet werden (das Trocknen in Heißlufttrockenschränken bei 40°C hat normalerweise keine Auswirkungen auf das Schrumpfen des Gewebes).

Die markierten Punkte müssen erneut mit dem Lineal gemessen werden.

Die Länge und Breite in mm (MDₘ₂ und CDₘ₂) notieren. Der Schrumpf wird dann anhand der folgenden Formeln berechnet: $Scrumpf \left[%\right] = \left(\left(\left({MD}_{m 1}-{MD}_{m 2}\right)\times \left({CD}_{m 1}-{CD}_{m 2}\right)\right)/\left({MD}_{m 1}\times {CD}_{m 1}\right)\right) \times 100$

### Wasseraufnahmekapazität

Die Wasseraufnahmekapazität eines Reinigungstuchs wird wie folgt bestimmt.
- Testflüssigkeit aus Leitungswasser und Reiniger (z.B. Tanet SR 13) herstellen (z.B. für 10 l Leitungswasser werden 25 g Tanet SR 13 benötigt - Testflüssigkeit der Probengröße anpassen).
- Wiegen des Testmaterials im trockenen Zustand und notieren des Gewichts. Anschließend Bestimmung der Länge und Breite.
- Testmaterial mit der Testflüssigkeit (z.B. 0,25% Tanet SR13) in eine Box legen und 10 Minuten liegen. Hinweis: Es muss genügend freie Flüssigkeit in der Box vorhanden sein.
- Zeit einstellen (2 Minuten) und Testmaterial herausnehmen. Das Testmaterial sollte senkrecht nach unten in eine Schale tropfen. Nicht hin- und herschwenken.
- Nach 2 Minuten das Testmaterial auf einer Waage wiegen und das Gewicht notieren.

### Berechnung:

- Durchschnittliches Gewicht in nassem Zustand [g] nach 2 Minuten
- Wasseraufnahmekapazität [g/Tuch] = Durchschnittliches Gewicht (nasser Zustand)[g] - Gewicht des Tuchs (trockener Zustand) [g]
- Wasseraufnahmekapazität [%] = (Wasseraufnahmekapazität [g/Tuch]/Gewicht des Tuchs (trockener Zustand) [g]) × 100
- Wasseraufnahmekapazität [g/m2] = Wasseraufnahmekapazität [g/Tuch]/(Länge[m] × Breite[m])

### Pillingrate

Die Pillingrate wird gemäß ASTM D3512:2022 bestimmt.

### Beispiele 1 und 2

Es wurden zwei erfindungsgemäße Reinigungstücher gemäß der unteren Tabelle hergestellt. Das Trägermaterial lag als Spinnvliesstoff vor.

Beim Referenzbeispiel bestand das Trägermaterial des Reinigungstuchs aus einem Nadelvliesstoff aus Polyvinylalkohol Fasern (Titer >1,3 dtex). Das Referenzbeispiel enthält keine Mikrofasern. Ein Nadelvliesstoff ist ein Vliesstoff, der durch das Vernadeln von Faservliesen hergestellt wird. Dieses Faservlies besteht zu 100% aus PVA-Fasern. Der Herstellungsprozess beginnt mit der Faseraufbereitung, bei der die Fasern in einer Krempelmaschine ausgerichtet werden. Anschließend werden mehrere Schichten des Krempelvlieses übereinandergelegt, was als Querlegen bezeichnet wird. Diese Schichten werden dann im Nadelstuhl mechanisch verfestigt, indem metallische Nadeln mit Widerhaken das Vlies durchstechen und die Fasern miteinander verhaken. Nach dem Vernadeln wird der Nadelvliesstoff mit in Wasser gelöstem Polyvinylalkohol ausgerüstet, welcher durch chemische Vernetzung mit Formaldehyd in wasserunlösliches Polyvinylformal überführt wird.

| Parameter | Referenzbsp. | Bsp. 1 (leichte Version) | Bsp. 2 (schwere Version) |
|---|---|---|---|
| Wasserstrahldruck | n/a | hoch (400 bar) | Niedrig (100 bar) |
| Splitt grad | n/a | hoch (90%) | niedriger (60%) |
| Zusammensetzung Trägermaterial | 100% Polyvinylformal Fasern | 70% r-PET/30% PA6 | 70% r-PET/30% PA6 |
| Imprägnierung | 100% PVA/Polyvinylfor mal | 100%PVA/Polyvinylfor mal | 100% PVA/Polyvinylfor mal |
| Flächengewicht Basis | 90g/m² | 130g/m² | 180g/m² |
| Flächengewicht Imprägnierung | 110g/m² | 38g/m² | 140g/m² |
| Verteilung Coating zu Basisware | 55% (Coating) | 22,5% (Coating) | 43,75% (Coating) |
| | 45% (Basis) | 77,5% (Basis) | 56,25% (Basis) |
| Wasseraufnahme (trocken) | 550% (155g/Tuch) | 300% (100g/Tuch) | 340% (158g/Tuch) |
| Wasserabgabe (Glas Oberfläche) | 0,7g/m² | 0,6g/m² | 0,6g/m² |
| Waschhaltbarkeit (chemisch thermische Desinfektionswäsc he Ozonit Perform Verfahren 60°C) | 50-200 Zyklen | 400-500 Zyklen | 300-400 Zyklen |
| Schrumpf (60°C 5x) | 14% | 2,0% | 2,5% |
| Dicke ISO9073/2 | 1,5mm | 0,7mm | 1,4mm |
| Reinigungsleistung Fettschmutz (wenige Zyklen sind gut) | 63 Zyklen | 42 Zyklen | 25 Zyklen |
| Packungsdichte | n. b. | 185 Kg/m3 | 100 Kg/m3 |

## Patentansprüche

1. Reinigungstuch, umfassend ein als Vliesstoff ausgebildetes textiles Trägermaterial und eine Polyvinylformal enthaltende Imprägnierung, wobei das textile Trägermaterial auf mindestens einer Oberfläche, vorzugsweise auf beiden Oberflächen, Mikrofasern umfasst, und wobei das Reinigungstuch, bezogen auf das Gesamtgewicht des Reinigungstuches, 45 bis 90 Gew.-% an textilem Trägermaterial und 10 bis 55 Gew.-% Polyvinylformal umfasst.

2. Reinigungstuch gemäß Anspruch 1, wobei das Reinigungstuch eine Packungsdichte von 30 bis 1000 Kg/m³, bevorzugt 75 bis 500 Kg/m³, und stärker bevorzugt 100 bis 200 Kg/m³ aufweist, wie mittels des in der Beschreibung offenbarten Verfahrens bestimmt.

3. Reinigungstuch gemäß Anspruch 1 oder 2, wobei es sich bei den Mikrofasern um zumindest teilweise zu Elementarfasern gesplittete Verbundfasern handelt.

4. Reinigungstuch gemäß einem der Ansprüche 1 bis 3, wobei die Mikrofasern als Mikrofilamente ausgebildet sind.

5. Reinigungstuch gemäß Anspruch 4, wobei es sich bei den Mikrofilamenten um zumindest teilweise zu Elementarfilamenten gesplittete Verbundfilamente handelt.

6. Reinigungstuch gemäß einem der Ansprüche 1 bis 5, wobei das textile Trägermaterial mehr als 60 Gew.-%, bevorzugt mehr als 70 Gew.-%, und stärker bevorzugt mehr als 80 Gew.-% an Mikrofasern umfasst.

7. Reinigungstuch gemäß einem der Ansprüche 1 bis 6, wobei das textile Trägermaterial ein Flächengewicht von 50 bis 400 g/m², bevorzugt 80 bis 280 g/m², und stärker bevorzugt 100 bis 200 g/m² aufweist.

8. Reinigungstuch gemäß einem der Ansprüche 3 bis 7, wobei die Verbundfasern oder Verbundfilamente zumindest zwei thermoplastische Polymere ausgewählt aus der Gruppe bestehend aus Polyacrylnitril, Polyamid, Polycarbonat, Polyester, Polyetheretherketon, Polyolefin, Polystyrol, Polyurethan und Polyvinylchlorid umfassen.

9. Reinigungstuch gemäß einem der Ansprüche 3 bis 8, wobei die Verbundfasern oder Verbundfilamente (i) Polyester und Polyamid, bevorzugt Polyethylenterephthalat in Kombination mit Polyamid 6 oder Polyamid 66, oder (ii) Polyolefin und Polyamid, bevorzugt Polypropylen in Kombination mit Polyamid 6 oder Polyamid 66, umfassen.

10. Reinigungstuch gemäß einem der Ansprüche 3 bis 9, wobei die Verbundfasern oder Verbundfilamente 60 bis 80 Gew.% an Polyester und 20 bis 40 Gew.% an Polyamid, bezogen auf das Gesamtgewicht der Verbundfasern, umfassen.

11. Reinigungstuch gemäß einem der Ansprüche 1 bis 10, wobei es sich bei dem Vliesstoff um einen Spinnvliesstoff handelt.

12. Reinigungstuch gemäß einem der Ansprüche 1 bis 11, wobei der Vliesstoff zumindest eine erste Lage und eine zweite Lage umfasst, wobei sich der mittlere Titer der die zweite Lage ausbildenden Fasern vom mittleren Titer der die erste Lage ausbildenden Fasern unterscheidet, vorzugsweise wobei der mittlere Titer der die zweite Lage ausbildenden Fasern größer ist als der mittlere Titer der die erste Lage ausbildenden Fasern.

13. Reinigungstuch gemäß einem der Ansprüche 1 bis 12, wobei der Vliesstoff zumindest eine erste Lage, eine zweite Lage und eine dritte Lage umfasst, wobei die zweite Lage zwischen der ersten Lage und der dritten Lage angeordnet ist und sich der mittlere Titer der die zweite Lage ausbildenden Fasern vom mittleren Titer der die erste Lage und die dritte Lage ausbildenden Fasern unterscheidet.

14. Reinigungstuch gemäß einem der Ansprüche 1 bis 13, wobei die Imprägnierung ein Flächengewicht von 10 bis 300 g/m², bevorzugt 20 bis 200 g/m², und stärker bevorzugt 25 bis 175 g/m² aufweist.

15. Reinigungstuch gemäß einem der Ansprüche 1 bis 14, wobei das Reinigungstuch 50 bis 85 Gew.%, und stärker bevorzugt 55 bis 80 Gew.-% an textilem Trägermaterial und 15 bis 50 Gew.%, und stärker bevorzugt 20 bis 45 Gew.-% an Polyvinylformal, bezogen auf das Gesamtgewicht des Reinigungstuches, umfasst.

16. Verfahren zur Herstellung eines Reinigungstuchs gemäß einem der Ansprüche 1 bis 15, umfassend die Schritte:
(a) Bereitstellen eines als Vliesstoff ausgebildeten textilen Trägermaterials, wobei das textile Trägermaterial auf mindestens einer Oberfläche, vorzugsweise auf beiden Oberflächen, Mikrofasern umfasst
(b) Imprägnieren des textilen Trägermaterials mit einer wässrigen Lösung von Polyvinylalkohol, um ein mit Polyvinylalkohol imprägniertes textiles Trägermaterial zu erzeugen
und
(c) Inkontaktbringen des mit Polyvinylalkohol imprägnierten textilen Trägermaterials mit Formaldehyd.

17. Verfahren nach Anspruch 16 wobei der Vliesstoff erhalten ist durch Behandlung eines Verbundfasern enthaltenden Faserflors mittels Hochdruck-Fluidstrahlen, um die Verbundfasern zumindest teilweise zu Elementarfasern zu splitten und ein verfestigtes textiles Trägermaterial enthaltend Mikrofasern zu erzeugen, wobei die Behandlung vorzugsweise mittels Hochdruck-Fluidstrahlen mit einem Fluidstrahldruck von 80 bis 400 bar erfolgt.
